# EUROPÄISCHE PATENTSCHRIFT

(11) **EP 0 355 265 B1**
(45) Veröffentlichungstag und Bekanntmachung des Hinweises auf die Patenterteilung: **06.05.1992**
(21) Anmeldenummer: 89107600.2
(22) Anmeldetag: 27.04.1989
(51) Int. Cl.: F42B 14/06

(54) **Treibkäfig für ein drallstabilisiertes Geschoss**
Sabot for a spin-stabilized missile
Sabot pour obus à stabilisation par rotation

(30) Priorität: 16.08.1988 DE 3827739
(43) Veröffentlichungstag der Anmeldung: 28.02.1990
(73) Patentinhaber: Rheinmetall GmbH, 40880 Ratingen (DE)
(72) Erfinder: Bisping, Bernhard, D-4030 Ratingen (DE); Vagedes, Michael, D-4000 Düsseldorf (DE); Kessler, Sigfried, D-4000 Düsseldorf (DE); Theis, Ulrich, Dr., D-4330 Mülheim (DE)

(56) Entgegenhaltungen:
- DE-A- 3 104 745
- DE-A- 3 318 972
- DE-A- 3 332 023
- DE-B- 1 703 816
- US-A- 3 991 682
- US-A- 4 015 527

## Beschreibung

Die Erfindung betrifft einen Treibkäfig für ein drallstabilisiertes unterkalibriges Geschoß, der wenigstens teilweise aus geformtem polyamidhaltigem Kunststoffmaterial besteht.

Ein derartiger Treibkäfig ist zum Beispiel aus der EP-A 00 51 375 Figur 1 oder der EP-A 01 46 745 Figur 1 für drallstabilisierte unterkalibrige Mehrzweck-Geschosse bekannt. Derartige FAPDS-Geschosse (Frangible Armour Piercing Discarding Sabot) bestehen zumeist aus Wolframschwermetall und sind für den Einsatz gegen z. B. Kampfflugzeuge, gepanzerte Kampfhubschrauber sowie schnellbewegliche leichtgepanzerte Landziele vorgesehen. Dazu werden diese Geschosse aus automatischen Maschinenwaffen zum Beispiel im Kaliber 20 bis 35 mm mit hoher Kadenz (ca. 400 bis 800 Schuß pro Minute) verschossen.
Derartige Treibkäfiggeschosse sollen ein möglichst geringes Treibkäfiggewicht (Totlastanteil) aufweisen; die Munition soll preisgünstig sein und eine hohe Treffleistung gewährleisten. Die Munition für Automatenwaffen unterliegt bekanntlich einer hohen Zuführbelastung, da sie mit hoher Geschwindigkeit in die Waffe eingeführt und im Patronenlager ruckartig abgebremst wird. Bei bekannter Munition ergeben sich Probleme mit den üblichen polyamidhaltigen Kunststoffwerkstoffen des Treibkäfigs dahingehend, daß diese eine hohe Wasseraufnahme aufweisen und dadurch aufquellen und eine schlechte Maßhaltigkeit aufweisen. Eine derartige Munition erleidet eine Durchmesservergrößerung im Kaliber, so daß sie nur noch mit sehr hohem Kraftaufwand ladbar, gegebenenfalls gar nicht mehr in die Waffe ladbar sowie schwer entladbar bzw. gar nicht mehr entladbar ist. Waffenstörungen sind die unmittelbare Folge der Kaliberaufweitung der Treibspiegelhaube.

Die Kalibervergrößerung (ungleiche Kalibermaße) führt dazu, daß eine konstante Innenballistik nicht erreicht werden kann; große Vₒ-Streuungen durch z. B. unterschiedliche Reibung im Rohr führen ebenfalls zu schlechten Treffergebnissen im Dauerfeuerbeschuß.

Durch ein Aufquellen des Kunststofftreibkäfiges kann es zu einer starken Vergrößerung der Innenbohrung (Geschoßaufnahme) in axialer und radialer Richtung kommen, so daß das Geschoß einen losen Sitz innerhalb des Treibkäfiges erfährt. Hierdurch erhält das Fluggeschoß unzulässige Störungen beim Rohrdurchgang, was zu starken Pendlern und schlechtem Treffen führt.

Ungleichmäßiges Ablöseverhalten der Treibkäfig-Segmente tritt dann vermehrt auf, wenn sich die mechanischen Eigenschaften (z. B. die Elastizität) mit der Wasseraufnahme verändern. Durch die Wasseraufnahme werden die bisher üblichen Kunststoffmaterialien zäher und ungleichmäßig elastischer; der Zerreißvorgang der Haubensegmente nach Verlassen der Rohrmündung dauert dann länger und wird ungleichmäßiger; Störungen auf dem Geschoßkörper sind dabei größer und häufiger.

Es ist Aufgabe der Erfindung, für ein gattungsmäßiges Geschoß ein polyamidhaltiges Kunststoffmaterial für den Treibkäfig anzugeben, durch den der Totlastanteil weiter gesenkt wird und die zuvor beschriebenen Nachteile, insbesondere eine schlechte Maßhaltigkeit der Außenabmessungen durch Wasseraufnahme und Quellverhalten des Kunststoff materiales vermieden wird, wodurch eine Verbesserung der Lagerfähigkeit der Munition, des Verhaltens in der Waffe und eine höhere Treffgenauigkeit im Ziel erreicht wird.

Diese Aufgabe wird erfindungsgemäß durch einen Treibkäfig mit den im Kennzeichnungsteil des Anspruches 1 angegebenen Merkmalen gelöst. Mit dem erfindungsgemäßen Kunststoffmaterial des Treibkäfigs wird bei gleichem Haubenvolumen im Vergleich zu einer herkömmlichen Treibkäfighaube eine Totlastverringerung bzw. Gewichtseinsparung von etwa 12 bis 14% erreicht. Durch den erfindungsgemäßen Kohlefaseranteil erhöht sich die Reißfestigkeit des Haubenmateriales in vorteilhafter Weise auf ca. 120 bis 130 N/mm² und die Reißdehnung (Elastizität) vermindert sich auf 3 bis 5%, der erfindungsgemäße Treibkäfig zeichnet sich hierdurch mit einer sehr hohen Zuführfestigkeit und nach Abschuß mit einem verbesserten Ablöseverhalten der einzelnen Treibkäfig-Segmente vom Geschoßkörper aus. Die Reißfestigkeit ist nahezu doppelt so hoch wie bei bisher bekannten Kunststoffhaubenwerkstoffen. Durch das äußerst geringe Wasseraufnahmevermögen wird eine sehr hohe Maßhaltigkeit der Treibkäfigabmessungen auch bei verschiedenen Temperaturen und Umgebungsfeuchten, wie z. B. arktischem Klima oder tropischem Klima erreicht. Das Wasseraufnahmevermögen bzw. Schwankungen im Feuchtegehalt des Kunststoffwerkstoffes sind auch bei z. B. kurzfristiger Lagerung im Wasser sehr gering, da die Bereitschaft zur Aufnahme von Feuchtigkeit von der Sätigungsfeuchte abhängig ist, die für das erfindungsgemäße Kunststoffmaterial mit kleiner als 0,8% sehr gering ist.

Die Spannungsrißbeständigkeit des Treibkäfigwerkstoffes ist selbst bei Chemikalieneinwirkung ausgezeichnet. Die gute Beständigkeit gegen Chemikalien und die geringe Feuchteaufnahme sind gute Voraussetzungen für eine ggf. erforderlich werdende Dekontamination dor Munition. Der erfindungsgemäße Treibkäfigwerkstoff zeichnet sich weiterhin dadurch aus, daß er eine hohe Kerbschlagzähigkeit bzw. Schlagzähigkeit auch beiniedrigen Temperaturen (ca. -40 °C) aufweist. Eine hohe Abriebbeständigkeit und ein niedriger Gleitreibungskoeffizient des Treibkäfigwerkstoffes bei Reibung gegen Stahl sind die Faktoren dafür, daß der Verschleiß und Reibungswiderstand im Waffenrohr sehr gering sind, wodurch eine hohe Lebensdauer der Waffe und eine höhere Anfangsgeschwindigkeit der Munition erreicht wird. Durch den erfindungsgemäßen Kohlefaseranteil (Verstärkungselement im Kunststoffwerkstoff) wird bei Erniedrigung des spezifischen Gewichtes und damit verbundener Gewichtseinsparung eine höhere Steifigkeit des Materiales erreicht.

Das geringe Wasseraufnahmevermögen bietet eine hohe Maßhaltigkeit des Treibkäfigs, insbesondere am Außendurchmesser (Kaliber) und in der Dicke der vorgesehenen Sollbruchstellen. Insgesamt wird bei dem erfindungsgemäßen Treibkäfiggeschoß die koaxiale Zentrierung des Geschoßkörpers im Treibkäfig bzw. die Rundlaufeigenschaft verbessert, die Entladbarkeit und das Flugverhalten ebenfalls verbessert und durch eine verminderte Reibung im Rohr eine höhere Anfangsgeschwindigkeit Vₒ erzielt.

## Patentansprüche

1. Treibkäfig für ein drallstabilisiertes unterkalibriges Geschoß, der wenigstens teilweise aus geformtem polyamidhaltigem Kunststoffmaterial besteht, **dadurch gekennzeichnet**, daß das Kunststoffmaterial
- einen Kohlefaseranteil von 5% bis 30%, vorzugsweise von etwa 15%, aufweist,
- ein spezifisches Gewicht von kleiner oder gleich 1,11 g/cm³ aufweist,
- die Zugfestigkeit größer als 120 N/mm² ist und
- das maximale Wasseraufnahmevermögen kleiner oder gleich 0,8% ist, wodurch die mechanischen Eigenschaften äußerst konstant und die Maßhaltigkeit äußerst hoch sind.

2. Treibkäfig nach Anspruch 1, **dadurch gekennzeichnet**, daß das Kunststoffmaterial zusätzlich einen Glasfaseranteil von 3% bis 10%, vorzugsweise von etwa 6%, aufweist.

3. Treibkäfig nach Anspruch 1, **dadurch gekennzeichnet**, daß die Kerbschlagzähigkeit bei Raumtemperatur zwischen 10 und 25 kJ/m² und bei -40 °C zwischen 6 bis 10 kJ/m² beträgt.

4. Treibkäfig nach Anspruch 1, 2 oder 3, **dadurch gekennzeichnet**, daß das Kunststoffmaterial in einem Arbeitsgang nach der bekannten Spritzgußtechnik in eine entsprechende Spritzform auf die Endabmessungen des Treibkäfigs geformt ist.

## Claims

1. Sabot for spin-stabilised sub-calibre projectile, the sabot at least partly comprising a shaped plastic material containing a polyamide material, characterised by the fact that the plastic material
- has a carbon fibre content of 5 to 30%;, preferably about 15%,
- has a specific gravity equal to or less than 1.11 g/cm³.
- has a tensile strength of over 120 N/mm² and
- has a maximum water-absorbing capacity equal to or less than 0.8%; by which means the mechanical properties are extremely constant and the dimensional accuracy is extremely high.

2. Sabot in accordance with Claim 1, characterised by the fact that the plastic material has in addition a glass fibre content of 3 to 10%, preferably about 6%.

3. Sabot in accordance with Claim 1, characterised by the fact that the notch impact test value at room temperature amounts to between 10 and 25 kJ/m² and at -40° to between 6 and 10 kJ/m².

4. Sabot in accordance with Claim 1, 2 or 3, characterised by the fact that the plastic material is shaped in a single operation by a known injection moulding process in an appropriate injection mould to the final dimensions of the sabot.

## Revendications

1. Sabot pour obus sous-calibré, à stabilisation par rotation, composé au moins partiellement en matière synthétique moulée à teneur en polyamide, caractérisé en ce que la matière synthétique présente
- une proportion en fibres de carbone de 5 à 30%, de préférence d'à peu près 15%,
- un poids spécifique inférieur ou égal à 1,11g/cm³,
- une résistance à la traction supérieure à 120N/mm²,
- et une capacité d'absorption d'eau maximale intérieure ou égale à 0,8%, conférant des propriétés mécaniques extrêmement constantes et une stabilité dimensionnelle extrêmement élevée.

2. Sabot selon la revendication 1, caractérisé en ce que la matière synthétique présente en plus une proportion en fibres de verre de 3 à 10%, de préférence d'à peu près 6%.

3. Sabot selon la revendication 1, caractérisé en ce que la résilience est comprise entre 10 et 25kJ/m² à température ambiante et entre 6 et 10kJ/m² à -40°C.

4. Sabot selon la revendication 1, 2 ou 3, caractérisé en ce que la matière synthétique est moulée en une phase opératoire utilisant la technique connue de moulage par injection, dans un moule d'injection correspondant aux dimensions finales du sabot.
